# FASCICULE DE BREVET EUROPEEN

(11) **EP 1 563 103 B1**
(45) Date de publication et mention de la délivrance du brevet: **05.03.2008**
(21) Numéro de dépôt: 03782550.2
(22) Date de dépôt: 13.11.2003
(51) Int. Cl.: C21D 1/19, C22C 38/14

(54) **PROCEDE POUR FABRIQUER UNE TOLE EN ACIER RESISTANT A L'ABRASION ET TOLE OBTENUE**
VERFAHREN ZUM HERSTELLEN EINES ABRIEBFESTEN STAHLBLECHS UND SO HERGESTELLTES STAHLBLECH
METHOD FOR MAKING AN ABRASION RESISTANT STEEL PLATE AND STEEL PLATE OBTAINED

(30) Priorité: 19.11.2002 FR 0214425
(43) Date de publication de la demande: 17.08.2005
(73) Titulaire: INDUSTEEL CREUSOT, 92800 Puteaux (FR)
(72) Inventeur: BEGUINOT, Jean, F-71200 Le Creusot (FR); BRISSON, Jean-Georges, F-71200 Le Creusot (FR)
(74) Mandataire: Lagrange, Jacques Etienne M.M.
(86) Numéro de dépôt international: PCT/FR2003/003357
(87) Numéro de publication internationale: WO 2004/048618

(56) Documents cités:
- EP-A- 1 072 689
- WO-A-98/40522
- US-A- 5 900 082
- US-B1- 6 251 198

## Description

La présente invention est relative à un acier résistant à l'abrasion et à son procédé de fabrication.

On connaît des aciers pour abrasion de dureté voisine de 400 Brinell, contenant environ 0,15% de carbone ainsi que du manganèse, du nickel, du chrome et du molybdène, en des teneurs inférieures à quelques % pour avoir une trempabilité suffisante. Ces aciers sont trempés de façon à avoir une structure entièrement martensitique. Ils ont l'avantage d'être relativement faciles à mettre en oeuvre par soudage, découpage ou pliage. Mais ils ont l'inconvénient d'avoir une résistance à l'abrasion limitée. Il est certes connu d'augmenter la résistance à l'abrasion en augmentant la teneur en carbone et donc la dureté. Mais cette façon de procéder a l'inconvénient de détériorer l'aptitude à la mise en oeuvre.

Le but de la présente invention est de remédier à ces inconvénients, en proposant une tôle en acier résistant à l'abrasion qui, toutes choses égales par ailleurs, présente une résistance à l'abrasion meilleure que celle des aciers connus ayant une dureté de 400 Brinell, tout en ayant une aptitude à la mise en oeuvre comparable à celle de ces aciers.

A cet effet, l'invention a pour objet un procédé pour fabriquer une pièce, et notamment une tôle, en acier pour abrasion dont la composition chimique comprend, en poids :

0,1% ≤ C < 0,23%

0% ≤ Si ≤ 2%

0% ≤ Al ≤ 2%

0,5% ≤ Si + Al ≤ 2%

0% ≤ Mn ≤ 2,5%

0% ≤ Ni ≤ 5%

0% ≤ Cr ≤ 5%

0% ≤ Mo ≤ 1%

0% ≤ W ≤ 2%

0,05% ≤ Mo +W/2 ≤ 1%

0% ≤ Cu ≤ 1,5%

0% ≤ B ≤ 0,02%

0% ≤ Ti ≤ 0,67%

0% ≤ Zr ≤ 1,34%

0,05% < Ti + Zr/2 ≤ 0,67%

0% ≤ S ≤ 0,15%

N < 0,03%

- éventuellement au moins un élément pris parmi Nb, Ta et V en des teneurs telles que Nb/2 + Ta/4 + V ≤ 0,5%,
- éventuellement au moins un élément pris parmi Se, Te, Ca, Bi, Pb en des teneurs inférieures ou égales à 0, 1 %,
le reste étant du fer et des impuretés résultant de l'élaboration, la composition chimique satisfaisant en outre les relations suivantes : $C * = C - Ti / 4 - Zr / 8 + 7 \times N / 8 \geq 0 , 095 %$
et : $Ti + Zr / 2 - 7 \times N / 2 \geq 0 , 05 %$
et : $1 , 05 \times Mn + 0 , 54 \times Ni + 0 , 50 \times Cr + 0 , 3 \times {\left(Mo+W/2\right)}^{1 / 2} + K > 1 , 8 ou mieux 2$
avec : K = 1 si B ≥ 0,0005% et K = 0 si B < 0,0005%,
l'acier ayant une structure constituée de martensite ou d'un mélange de martensite et de bainite auto-revenue, ladite structure contenant en outre des carbures et de 5% à 20% d'austénite.
Selon ce procédé, on soumet la pièce ou la tôle à un traitement thermique de trempe, effectué dans la chaude de mise en forme à chaud telle que le laminage ou après austénitisation par réchauffage dans un four, qui consiste à :
- refroidir la pièce ou la tôle à une vitesse de refroidissement moyenne supérieure à 0,5°C/s entre une température supérieure à AC₃ et une température T = 800 - 270xC* - 90xMn -37xNi - 70XCr - 83x(Mo + W/2), et T-50°C environ, la température étant exprimée en °C et les teneurs en C*, Mn, Ni, Cr, Mo et W étant exprimées en % en poids,
- puis refroidir la pièce ou la tôle à une vitesse de refroidissement moyenne à coeur Vr < 1150xep^{-1,7} (en °C/s) et supérieure à 0,1°C/s entre la température T et 100°C, ep étant l'épaisseur de la pièce ou la tôle exprimée en mm,
- et à refroidir la pièce ou la tôle jusqu'à la température ambiante, éventuellement, on effectue un planage.

Eventuellement, la trempe peut être suivie d'un revenu à une température inférieure à 350°C, et de préférence, inférieure à 250°C.

L'invention concerne également une pièce, notamment tôle, selon la revendication 8. La tôle obtenue notamment par ce procédé, présente une planéité caractérisée par une flèche inférieure ou égale à 12mm/m et de préférence inférieure à 5mm/m, l'acier ayant une structure constituée de 5% à 20% d'austénite retenue, le reste de la structure étant martensitique ou martensito-bainitique, et contient des carbures. L'épaisseur de la tôle peut être comprise entre 2 mm et 150 mm.

De préférence, la dureté est comprise entre 280 HB et 450 HB.

L'invention va maintenant être décrite de façon plus précise mais non limitative et être illustrée par des exemples.

Pour fabriquer une tôle selon l'invention, on élabore un acier dont la composition chimique comprend, en % en poids :
- plus de 0,1% de carbone de façon à avoir une dureté suffisante et afin de permettre la formation de carbures, mais moins de 0,23%, et de préférence moins de 0,22%, pour que l'aptitude au soudage et au découpage soit bonne.
- de 0% à 0,67% de titane et de 0% à 1,34% de zirconium, ces teneurs devant êtres telles que la somme Ti+Zr/2 soit supérieure à 0,05%, de préférence supérieure à 0,1%, et mieux encore, supérieure à 0,2%, pour que l'acier contienne des gros carbures de titane ou de zirconium qui augmentent la résistance à l'abrasion. Mais la somme Ti+Zr/2 doit rester inférieure à 0,67% car, au-delà, l'acier ne contiendrait pas assez de carbone libre pour que sa dureté soit suffisante. Par ailleurs la teneur Ti +Zr/2 sera préférentiellement inférieure à 0,50% ou mieux 0,40% voire 0,30 % si l'on a besoin de privilégier la ténacité du matériau.
- De 0% (ou des traces) à 2% de silicium et de 0% (ou des traces) à 2% d'aluminium, la somme Si+Al étant comprise entre 0,5% et 2% et de préférence supérieure à 0,7% ou mieux, supérieure à 0,8%. Ces éléments, qui sont des désoxydants, ont en outre pour effet de favoriser l'obtention d'une austénite retenue métastable fortement chargée en carbone dont la transformation en martensite s'accompagne d'un gonflement important favorisant l'ancrage des carbures de titane.
- De 0% (ou des traces) à 2% ou même 2,5% de manganèse, de 0% (ou des traces) à 4% ou même 5% de nickel et de 0% (ou des traces) à 4% ou même 5% de chrome, pour obtenir une trempabilité suffisante et ajuster les différentes caractéristiques mécaniques ou d'emploi. Le nickel a, en particulier un effet favorable sur la ténacité, mais cet élément est cher. Le chrome forme également de fins carbures dans la martensite ou la bainite favorables à la résistance à l'abrasion.
- De 0% (ou des traces) à 1% de molybdène et de 0% (ou des traces) à 2% de tungstène, la somme Mo+W/2 étant comprise entre 0,05% et 1%, et de préférence reste inférieure à 0,8%, ou mieux, inférieure à 0,5%. Ces éléments augmentent la trempabilité et, forment dans la martensite ou dans la bainite de fins carbures durcissants, notamment par précipitation par auto revenu au cours du refroidissement. Il n'est pas nécessaire de dépasser une teneur de 1% en molybdène pour obtenir l'effet désiré en particulier en ce qui concerne la précipitation de carbures durcissants. Le molybdène peut être remplacé, en tout ou partie, par un poids double de tungstène. Néanmoins cette substitution n'est pas recherchée en pratique car elle n'offre pas d'avantage par rapport au molybdène et est plus coûteuse.
- Eventuellement de 0% à 1,5% de cuivre. Cet élément peut apporter un durcissement supplémentaire sans détériorer la soudabilité. Au-delà de 1,5%, il n'a plus d'effet significatif, il engendre des difficultés de laminage à chaud et coûte inutilement cher.
- De 0% à 0,02% de bore. Cet élément peut être ajouté de façon optionnelle afin d'augmenter la trempabilité. Pour que cet effet soit obtenu, la teneur en bore doit, de préférence, être supérieure à 0,0005% ou mieux 0,001%, et n'a pas besoin de dépasser sensiblement 0,01%.
- Jusqu'à 0,15% de soufre. Cet élément est un résiduel en général limité à 0,005% ou moins, mais sa teneur peut être volontairement augmentée pour améliorer l'usinabilité. A noter qu'en présence de soufre, pour éviter des difficultés de transformation à chaud, la teneur en manganèse doit être supérieure à 7 fois la teneur en soufre.
- Eventuellement au moins un élément pris parmi le niobium, le tantale et le vanadium, en des teneurs telles que Nb/2+Ta/4+V reste inférieure à 0,5% afin de former des carbures relativement gros qui améliorent la tenue à l'abrasion. Mais les carbures formés par ces éléments sont moins efficaces que les carbures formés par le titane ou le zirconium, c'est pour cela qu'ils sont optionnels et ajoutés en quantité limitée.
- Eventuellement un ou plusieurs éléments pris parmi le sélénium, le tellure, le calcium, le bismuth et le plomb en des teneurs inférieures à 0,1% chacun. Ces éléments sont destinés à améliorer l'usinabilité. A noter que, lorsque l'acier contient du Se et/ou du Te, la teneur en manganèse doit être suffisante compte tenu de la teneur en soufre pour qu'il puisse se former des séléniures ou des tellurures de manganèse.
- Le reste étant du fer et des impuretés résultant de l'élaboration. Parmi les impuretés, il y a en particulier l'azote dont la teneur dépend du procédé d'élaboration mais ne dépasse pas 0,03%, et reste en général inférieure à 0,025%. L'azote peut réagir avec le titane ou le zirconium pour former des nitrures qui ne doivent pas être trop gros pour ne pas détériorer la ténacité. Afin d'éviter la formation de gros nitrures, le titane et le zirconium peuvent être ajoutés dans l'acier liquide de façon très progressive, par exemple en mettant au contact de l'acier liquide oxydé une phase oxydée telle qu'un laitier chargé en oxydes de titane ou de zirconium, puis en désoxydant l'acier liquide, de façon à faire diffuser lentement le titane ou le zirconium depuis la phase oxydée vers l'acier liquide.

En outre, afin d'obtenir des propriétés satisfaisantes, les teneurs en carbone, titane, zirconium, et azote sont choisies telles que : $C * = C - Ti / 4 - Zr / 8 + 7 \times N / 8 \geq 0 , 095 %$

Et de préférence, C* ≥ 0,12% pour avoir une dureté plus élevée et donc une meilleure résistance à l'abrasion. La grandeur C* représente la teneur en carbone libre après précipitation des carbures de titane et de zirconium, compte tenu de la formation de nitrures de titane et de zirconium. Cette teneur en carbone libre C* doit être supérieure à 0,095% pour avoir une structure martensitique ou martensito-bainitique ayant une dureté suffisante.

Compte tenu de la formation possible de nitrures de titane ou de zirconium, pour que la quantité de carbures de titane ou de zirconium soit suffisante, les teneurs en Ti, Zr et N doivent être telles que : $Ti + Zr / 2 - 7 \times N / 2 \geq 0 , 05 %$

De plus, la composition chimique est choisie de telle sorte que la trempabilité de l'acier soit suffisante, compte tenu de l'épaisseur de la tôle qu'on souhaite fabriquer. Pour cela, la composition chimique doit satisfaire la relation: $Tremp = 1 , 05 \times Mn + 0 , 54 \times Ni + 0 , 50 \times Cr + 0 , 3 \times {\left(Mo+W/2\right)}^{1 / 2} + K > 1 , 8 ou mieux 2$
avec : K = 1 si B ≥ 0,0005% et K = 0 si B < 0,0005%,

En outre, et pour obtenir une bonne tenue à l'abrasion, la structure micrographique de l'acier est constituée de martensite ou de bainite ou d'un mélange de ces deux structures, et de 5% à 20% d'austénite retenue. En outre, cette structure comprend des gros carbures de titane ou de zirconium formés à haute température, et éventuellement des carbures de niobium, de tantale ou de vanadium. Du fait du procédé de fabrication qui sera décrit plus loin, cette structure est revenue, si bien qu'elle comporte également des carbures de molybdène ou de tungstène et éventuellement des carbures de chrome.

Les inventeurs ont constaté que l'efficacité des gros carbures pour l'amélioration de la tenue à l'abrasion pouvait être obérée par le déchaussement prématuré de ceux-ci et que ce déchaussement pouvait être évité par la présence d'austénite métastable qui se transforme sous l'effet des phénomènes d'abrasion. La transformation de l'austénite métastable se faisant par gonflement, cette transformation dans la sous-couche abrasée augmente la résistance au déchaussement des carbures et, ainsi, améliore la résistance à l'abrasion.

D'autre part, la dureté élevée de l'acier et la présence de carbures de titane fragilisant imposent de limiter autant que possible les opérations de planage. De ce point de vue, les inventeurs ont constaté qu'en ralentissant de façon suffisante le refroidissement dans le domaine de transformation bainito-martensitique, on réduit les déformations résiduelles des produits, ce qui permet de limiter les opérations de planage. Les inventeurs ont constaté qu'en refroidissant la pièce ou la tôle à une vitesse de refroidissement moyenne à coeur Vr < 1150xep^{-1,7}, (dans cette formule, ep est l'épaisseur de la tôle exprimée en mm, et la vitesse de refroidissement est exprimée en °C/s) en dessous d'une température T = 800 - 270xC* - 90xMn -37xNi - 70XCr - 83x(Mo + W/2), (exprimée en °C), on réduisait les contraintes résiduelles engendrées par les changements de phase. Ce refroidissement ralenti dans le domaine bainito-martensitique a, en outre, l'avantage de provoquer un auto-revenu qui engendre la formation de carbures de molybdène, de tungstène ou de chrome et améliore la tenue à l'usure de la matrice entourant les gros carbures.

Pour fabriquer une tôle bien plane ayant une bonne résistance à l'abrasion et une bonne aptitude à la mise en oeuvre, on élabore l'acier, on le coule sous forme de brame ou de lingot. On lamine à chaud la brame ou le lingot pour obtenir une tôle qu'on soumet à un traitement thermique permettant tout à la fois d'obtenir la structure souhaitée et une bonne planéité sans planage ultérieur ou avec un planage limité. Le traitement thermique peut être effectué dans la chaude de laminage ou ultérieurement, éventuellement après un planage à froid ou à mi-chaud.

Dans tous les cas, pour réaliser le traitement thermique :
- on chauffe l'acier au-dessus du point AC₃ de façon à lui conférer une structure entièrement austénitique, dans laquelle cependant subsistent des carbures de titane ou de zirconium,
- puis on le refroidit à une vitesse de refroidissement moyenne à coeur supérieure à la vitesse critique de transformation bainitique jusqu'à une température comprise entre T = 800 - 270xC* - 90xMn -37xNi - 70XCr - 83x(Mo + W/2), et T-50°C, environ, de façon à éviter la formation de constituants ferrito-perlitiques, pour cela, il suffit en général de refroidir à une vitesse supérieure à 0,5°C/s,
- puis, entre la température ainsi définie (c'est à dire comprise entre T et T-50°C environ) et 100°C environ, on refroidit la tôle à une vitesse de refroidissement moyenne à coeur Vr inférieure à 1150xep^{-1,7}, et supérieure à 0,1°C/s, pour obtenir la structure souhaitée,
- et on refroidit la tôle jusqu'à la température ambiante, de préférence, sans que ce soit obligatoire, à une vitesse lente.

En outre, on peut effectuer un traitement de détente, tel qu'un revenu à une température inférieure ou égale à 350°C, et de préférence inférieure à 250°C.

Par vitesse de refroidissement moyenne, on entend la vitesse de refroidissement égale à la différence entre les températures de début et de fin de refroidissement divisée par le temps de refroidissement entre ces deux températures.

On obtient ainsi une tôle, dont l'épaisseur peut être comprise entre 2 mm et 150 mm, ayant une excellente planéité caractérisée par une flèche inférieure à 3 mm par mètre sans planage ou avec un planage modéré. La tôle a une dureté comprise entre 280HB et 450HB. Cette dureté dépend principalement de la teneur en carbone libre C* = C - Ti/4 - Zr/8 + 7xN/8. Plus la teneur en carbone libre est élevée, plus la dureté est importante. Plus la teneur en carbone libre est faible, plus la mise en oeuvre est facile. A teneur égale en carbone libre, plus la teneur en titane est élevée, plus la résistance à l'abrasion est bonne.

A titre d'exemple, on considère des tôles de 30mm d'épaisseur en acier, repérées A, B, C et D selon l'invention, E et F selon l'art antérieur et G et H donnés à titre de comparaison. Les compositions chimiques des aciers, exprimées en 10⁻³ % en poids, ainsi que la dureté et un indice de résistance à l'usure Rus, sont reportées au tableau 1.

**Tableau 1**

| | C | Si | Al | Mn | Ni | Cr | Mo | W | Ti | B | N | HB | Rus |
|---|---|---|---|---|---|---|---|---|---|---|---|---|---|
| A | 180 | 550 | 30 | 1750 | 200 | 1700 | 150 | - | 150 | 2 | 6 | 360 | 1,51 |
| B | 140 | 210 | 610 | 1450 | 650 | 1720 | 230 | 120 | 160 | 3 | 7 | 345 | 1,42 |
| C | 220 | 830 | 25 | 1250 | 220 | 1350 | 275 | | 350 | 2 | 5 | 360 | 2,03 |
| D | 158 | 780 | 35 | 1250 | 250 | 1340 | 260 | | 110 | 3 | 5 | 363 | 1,3 |
| E | 175 | 360 | 25 | 1720 | 200 | 1200 | 250 | - | 20 | 3 | 5 | 420 | 1,08 |
| F | 150 | 320 | 30 | 1730 | 250 | 1260 | 310 | - | - | 2 | 6 | 380 | 1 |
| G | 210 | 340 | 25 | 1230 | 260 | 1350 | 280 | | 350 | 2 | 5 | 360 | 1,11 |
| H | 150 | 320 | 25 | 1255 | 250 | 1360 | 260 | | 105 | 3 | 6 | 366 | 0,81 |

La résistance à l'usure des aciers est mesurée par la perte de poids d'une éprouvette prismatique mise en rotation dans un bac contenant des granulats calibrés de quartzite pendant un temps de 5 heures.

L'indice de résistance à l'usure Rus d'un acier est le rapport de la résistance à l'usure de l'acier F, pris à titre de référence, et la résistance à l'usure de l'acier considéré.

Les tôles A à H sont austénitisées à 900°C.

Après austénitisation :
- la tôle en acier A est refroidie à une vitesse moyenne de 0,7°C/s au dessus de la température T définie plus haut (environ 460°C), et à une vitesse moyenne de 0,13°C/s en dessous, conformément à l'invention;
- les tôles en aciers B, C, D, sont refroidie à une vitesse moyenne de 6°C/s au dessus de la température T définie plus haut (environ 470°C), et à une vitesse moyenne de 1,4°C/s en dessous, conformément à l'invention ;
- les tôles en acier E, F, G et H, données à titre de comparaison, ont été refroidies à une vitesse moyenne de 20°C/s au dessus de la température T définie plus haut, et à une vitesse moyenne de 12°C/s en dessous.

Les tôles A à D ont une structure martensito-bainitique auto-revenue contenant environ 10% d'austénite retenue, ainsi que des carbures de titane, alors que les tôles E à G ont une structure entièrement martensitique, les tôles G et H contenant également de gros carbures de titane.

On peut constater que, bien qu'ayant des duretés inférieures à celles des tôles E et F, les tôles A, B, C et D ont des résistances à l'abrasion sensiblement meilleures. Les plus faibles duretés qui correspondent, pour l'essentiel à des teneurs en carbone libre plus faibles, conduisent à de meilleures aptitudes à la mise en oeuvre.

La comparaison des exemples C, D, F, G et H montrent que l'augmentation de la résistance à l'abrasion ne résulte pas simplement de l'addition de titane, mais de la combinaison de l'addition de titane et de la structure contenant de l'austénite résiduelle. En effet, on peut constater que les aciers F, G et H dont la structure ne comporte pas d'austénite résiduelle ont des tenues à l'abrasion assez comparables, alors que les aciers C et D qui contiennent de l'austénite résiduelle ont des tenues à l'abrasion sensiblement meilleures.

En outre, la comparaison des couples G et H d'une part et C et D d'autre part, montrent que la présence d'austénite résiduelle augmente sensiblement l'efficacité du titane. Pour les exemples C et D, le passage de 0,110% à 0,350% de titane se traduit par une augmentation de la tenue à l'abrasion de 56%, alors que pour les aciers G et H, l'augmentation n'est que de 37%.

Cette observation est attribuable à l'effet de sertissage accru des carbures de titane par la matrice environnante, quand celle-ci contient de l'austénite résiduelle susceptible de se transformer en martensite dure et gonflante en service.

Par ailleurs, la déformation après refroidissement, sans planage, pour les tôles en acier A ou B sont de 6 mm/m et de 17 mm/m pour les tôles en acier E et F. Ces résultats montrent la réduction de déformation des produits obtenus grâce à l'invention.

Il en résulte que, en pratique, en fonction du degré d'exigence en planéité des utilisateurs,
- soit, on peut livrer les produits sans planage (gain sur le coût et sur les contraintes résiduelles),
- soit, on peut réaliser un planage pour satisfaire une exigence de planéité plus sévère' (par exemple 5mm/m) mais plus facilement et en introduisant moins de contraintes du fait de la déformation originelle moindre sur les produits selon l'invention.

## Revendications

1. - Procédé pour fabriquer une pièce, et notamment une tôle, en acier résistant à l'abrasion dont la composition chimique comprend, en poids:
0,1% ≤ C < 0,23%
0% ≤ Si ≤ 2%
0% ≤ Al ≤ 2%
0,5% ≤ Si + Al ≤ 2%
0% ≤ Mn ≤ 2,5%
0% ≤ Ni ≤ 5%
0% ≤ Cr ≤ 5%
0% ≤ Mo ≤ 1%
0% ≤ W ≤ 2%
0,05% ≤ Mo +W/2 ≤ 1%
0% ≤ B ≤ 0,02%
0% ≤ Ti ≤ 0,67%
0% ≤ Zr ≤ 1,34%
0,05% < Ti + Zr/2 < 0,67%
0% ≤ S ≤ 0,15%
N < 0,03%
- éventuellement de 0% à 1,5% de cuivre,
- éventuellement au moins un élément pris parmi Nb, Ta et V en des teneurs telles que Nb/2 + Ta/4 + V ≤ 0,5%,
- éventuellement au moins un élément pris parmi Se, Te, Ca, Bi et Pb en des teneurs inférieures ou égales à 0,1%,
le reste étant du fer et des impuretés résultant de l'élaboration, la composition chimique satisfaisant en outre les relations suivantes: $C * = C - Ti / 4 - Zr / 8 + 7 \times N / 8 \geq 0 , 095 %$
et : $Ti + Zr / 2 - 7 \times N / 2 > 0 , 05 %$
et : $1 , 05 \times Mn + 0 , 54 \times Ni + 0 , 50 \times Cr + 0 , 3 \times {\left(Mo+W/2\right)}^{1 / 2} + K > 1 , 8$
avec K = 1 si B ≥ 0,0005% et K = 0 si B < 0,0005%,
selon lequel on soumet la pièce ou la tôle à un traitement thermique de trempe, effectué dans la chaude de mise en forme à chaud et par exemple de laminage ou après austénitisation par réchauffage dans un four, pour réaliser la trempe :
- on refroidit la pièce ou la tôle à une vitesse de refroidissement moyenne supérieure à 0,5°C/s entre une température supérieure à AC₃ et une température comprise entre T = 800 - 270xC* - 90xMn -37xNi - 70XCr - 83x(Mo + W/2), et T-50°C environ,
- puis on refroidit la pièce ou la tôle à une vitesse de refroidissement moyenne à coeur Vr < 1150xep^{-1,7} et supérieure ou égale à 0,1°C/s entre la température T et 100°C, ep étant l'épaisseur de la pièce ou la tôle exprimée en mm,
- on refroidit la pièce ou la tôle jusqu'à la température ambiante et on effectue, éventuellement, un planage.

2. - Procédé selon la revendication 1, **caractérisé en outre en ce que** : $1 , 05 \times Mn + 0 , 54 \times Ni + 0 , 50 \times Cr + 0 , 3 \times {\left(Mo+W/2\right)}^{1 / 2} + K > 2$

3. - Procédé selon la revendication 1 ou la revendication 2, **caractérisé en outre en ce que** :
C ≤ 0,22%
et :
C* ≥ 0,12%

4. - Procédé selon l'une quelconque des revendications 1 à 3, **caractérisé en outre en ce que** :
Ti + Zr/2 ≥ 0,10%

5. - Procédé selon l'une quelconque des revendications 1 à 5, **caractérisé en outre en ce que** :
Si + Al ≥ 0,7%

6. - Procédé selon l'une quelconque des revendications 1 à 5, **caractérisé en ce que**, en outre, on effectue un revenu à une température inférieure ou égale à 350°C.

7. - Procédé selon l'une quelconque des revendications 1 à 6, **caractérisé en ce que** pour ajouter le titane dans l'acier, on met l'acier liquide au contact d'un laitier contenant du titane et on fait diffuser lentement le titane du laitier dans l'acier liquide.

8. - Pièce, et notamment tôle, en acier résistant à l'abrasion dont la composition chimique comprend, en poids :
0,1 % ≤ C < 0,23%
0% ≤ Si ≤ 2%
0% ≤ Al ≤ 2%
0,5% ≤ Si + Al ≤ 2%
0% ≤ Mn ≤ 2,5%
0% ≤ Ni ≤ 5%
0% ≤ Cr ≤ 5%
0% ≤ Mo ≤ 1%
0% ≤ W ≤ 2%
0,05% ≤ Mo +W/2 ≤ 1%
0% ≤ B ≤ 0,02%
0% ≤ Ti ≤ 0,67%
0% ≤ Zr ≤ 1,34%
0,05% < Ti + Zr/2 ≤ 0,67%
0% ≤ S ≤ 0,15%
N < 0,03%
- éventuellement de 0% à 1,5% de cuivre,
- éventuellement au moins un élément pris parmi Nb, Ta et V en des teneurs telles que Nb/2 + Ta/4 + V ≤ 0,5%,
- éventuellement au moins un élément pris parmi Se, Te, Ca, Bi et Pb en des teneurs inférieures ou égales à 0,1%,
le reste étant du fer et des impuretés résultant de l'élaboration, la composition chimique satisfaisant en outre les relations suivantes : $C - Ti / 4 - Zr / 8 + 7 \times N / 8 \geq 0 , 095 %$
et : $Ti + Zr / 2 - 7 \times N / 2 > 0 , 05 %$
et $1 , 05 \times Mn + 0 , 54 \times Ni + 0 , 50 \times Cr + 0 , 3 \times {\left(Mo+W/2\right)}^{1 / 2} + K > 1 , 8$
avec : K = 1 si B ≥ 0,0005% et K = 0 si B < 0,0005%,
l'acier ayant une structure martensitique ou martensito-bainitique, ladite structure contenant des carbures et de 5% à 20% d'austénite retenue.

9. - Pièce selon la revendication 8, **caractérisée en ce que** : $1 , 05 \times Mn + 0 , 54 \times Ni + 0 , 50 \times Cr + 0 , 3 \times {\left(Mo+W/2\right)}^{1 / 2} + K > 2$

10. - Pièce selon la revendication 8 ou la revendication 9, **caractérisée en ce que** :
C ≤ 0,22%
et : $C - Ti / 4 - Zr / 8 + 7 \times N / 8 \geq 0 , 12 %$

11. - Pièce selon l'une quelconque des revendications 8 à 10, **caractérisée en ce que** :
Ti + Zr/2 ≥ 0,10%

12. - Pièce selon l'une quelconque des revendications 8 à 11, **caractérisée en ce que** :
Si + Al ≥ 0,7%

13. - Pièce selon l'une quelconque des revendications 8 à 12, **caractérisée en ce que** l'épaisseur de la tôle est comprise entre 2 mm et 150 mm.

## Claims

1. Process for manufacturing a part, and especially a plate, made of an abrasion-resistant steel, the chemical composition of which comprises, by weight:
0.1% ≤ C < 0.23%
0% ≤ Si ≤ 2%
0% ≤ Al ≤ 2%
0.5% ≤ Si + Al ≤ 2%
0% ≤ Mn ≤ 2.5%
0% ≤ Ni ≤ 5%
0% ≤ Cr ≤ 5%
0% ≤ Mo ≤ 1%
0% ≤ W ≤ 2%
0.05% ≤ Mo +W/2 ≤ 1%
0% ≤ B ≤ 0.02%
0% ≤ Ti ≤ 0.67%
0% ≤ Zr ≤ 1.34%
0.05% ≤ Ti +Zr/2 ≤ 0.67%
0% ≤ S ≤ 0.15%
N < 0.03%
- optionally, 0% to 1.5% of copper;
- optionally, at least one element taken from Nb, Ta and V in contents such that Nb/2 + Ta/4 + V ≤ 0.5%;
- optionally, at least one element taken from Se, Te, Ca, Bi and Pb in contents of 0.1% or less,
the balance being iron and impurities resulting from the smelting, the chemical composition furthermore satisfying the following relationships: $C * = C - Ti / 4 - Zr / 8 + 7 \times N / 8 \geq 0.095 %$
and $Ti + Zr / 2 - 7 \times N / 2 > 0 , 05 %$
and $1.05 \times Mn + 0.54 \times Ni + 0.50 \times Cr + 0.3 \times {\left(Mo+W/2\right)}^{1 / 2} + K > 1.8$
where K = 1 if B ≥ 0.0005% and K = 0 if B < 0.0005%,
in which the part or the plate undergoes a hardening heat treatment carried out in the hot-forming heat, for example rolling heat, or after austenitization by reheating in a furnace, in order to carry out the hardening, in which:
- the part or the plate is cooled at an average cooling rate of greater than 0.5°C/s between a temperature above AC₃ and a temperature between T = 800 - 270xC* - 90xMn - 37xNi - 70xCr - 83x(Mo+W/2) and about T-50°C;
- then the part or the plate is cooled at an average core cooling rate V_{c} < 1150 × th^{-1.7} and greater than or equal to 0.1°C/s between the temperature T and 100°C, th being the thickness of the part or plate expressed in mm; and
- the part or the plate is cooled down to ambient temperature and, optionally, undergoes skin pass rolling.

2. Process according to Claim 1, further **characterized in that**: $1.05 \times Mn + 0.54 \times Ni + 0.50 \times Cr + 0.3 \times {\left(Mo+W/2\right)}^{1 / 2} + K > 2.$

3. Process according to Claim 1 or Claim 2, further
**characterized in that**:
C ≤ 0.22%
and
C* ≥ 0.12%.

4. Process according to any one of Claims 1 to 3, further **characterized in that**:
Ti + Zr/2 ≥ 0.10%.

5. Process according to any one of Claims 1 to 4, further **characterized in that**:
Si + Al ≥ 0.7%.

6. Process according to any one of Claims 1 to 5, **characterized in that** a tempering operation is also carried out at a temperature of 350°C or below.

7. Process according to any one of Claims 1 to 6, **characterized in that**, to add titanium to the steel, a liquid steel is brought into contact with a titanium-containing slag and the titanium is made to diffuse slowly from the slag into the liquid steel.

8. Part, and especially a plate, made of an abrasion-resistant steel, the chemical composition of which comprises, by weight:
0.1% ≤ C < 0.23%
0 % ≤ Si ≤ 2%
0% ≤ Al ≤ 2%
0.5% ≤ Si + Al ≤ 2%
0% ≤ Mn ≤ 2.5%
0% ≤ Ni ≤ 5%
0 % ≤ Cr ≤ 5%
0% ≤ Mo ≤ 1%
0% ≤ W ≤ 2%
0.05% ≤ Mo +W/2 ≤ 1%
0% ≤ B ≤ 0.02%
0% ≤ Ti ≤ 0.67%
0% ≤ Zr ≤ 1.34%
0.05% ≤ Ti +Zr/2 ≤ 0.67%
0% ≤ S ≤ 0.15%
N < 0.03%
- optionally, 0% to 1.5% of copper;
- optionally, at least one element taken from Nb, Ta and V in contents such that Nb/2 + Ta/4 + V ≤ 0.5%;
- optionally, at least one element taken from Se, Te, Ca, Bi and Pb in contents of 0.1% or less,
the balance being iron and impurities resulting from the smelting, the chemical composition furthermore satisfying the following relationships: $C - Ti / 4 - Zr / 8 + 7 \times N / 8 \geq 0.095 %$
and $Ti + Zr / 2 - 7 \times N / 2 > 0 , 05 %$
and $1.05 \times Mn + 0.54 \times Ni + 0.50 \times Cr + 0.3 \times {\left(Mo+W/2\right)}^{1 / 2} + K > 1.8$
where K = 1 if B ≥ 0.0005% and K = 0 if B < 0.0005%,
the steel having a martensitic or martensitic-bainitic structure, said structure containing carbides and 5% to 20% residual austenite.

9. Part according to Claim 8, **characterized in that**: $1.05 \times Mn + 0.54 \times Ni + 0.50 \times Cr + 0.3 \times {\left(Mo+W/2\right)}^{1 / 2} + K > 2.$

10. Part according to Claim 8 or Claim 9, **characterized in that**:
C ≤ 0.22%
and $C - Ti / 4 - Zr / 8 + 7 \times N / 8 \geq 0.12 % .$

11. Part according to any one of Claims 8 to 10, **characterized in that**:
Ti + Zr/2 ≥ 0.10%.

12. Part according to any one of Claims 8 to 11, **characterized in that**:
Si + Al ≥ 0.7%.

13. Part according to any one of Claims 8 to 12, **characterized in that** the thickness of the plate is between 2 mm and 150 mm.

## Patentansprüche

1. Verfahren zur Herstellung eines Gegenstands, insbesondere eines Blechs, aus abriebfestem Stahl, dessen chemische Zusammensetzung gewichtsbezogen Folgendes umfasst:
0,1 % ≤ C < 0,23 %
0 % ≤ Si ≤ 2 %
0 % ≤ Al ≤ 2 %
0,5 % ≤ Si + Al ≤ 2 %
0 % ≤ Mn ≤ 2,5 %
0 % ≤ Ni ≤ 5 %
0 % ≤ Cr ≤ 5 %
0 % ≤ Mo ≤ 1 %
0 % ≤ W ≤ 2 %
0,05 % ≤ Mo + W/2 ≤ 1 %
0 % ≤ B ≤ 0,02 %
0 % ≤ Ti ≤ 0,67 %
0 % ≤ Zr ≤ 1,34 %
0,05 % < Ti + Zr/2 ≤ 0,67 %
0 % ≤ S ≤ 0,15 %
N < 0,03 %
- gegebenenfalls 0 % bis 1,5 % Kupfer,
- gegebenenfalls mindestens ein aus Nb, Ta und V ausgewähltes Element in derartigen Anteilen, dass Nb/2 + Ta/4 + V ≤ 0,5 % gilt,
- gegebenenfalls mindestens ein aus Se, Te, Ca, Bi und Pb ausgewähltes Element in Anteilen von weniger als oder gleich 0,1 %,
wobei der Rest Eisen oder Verunreinigungen, die sich aus der Erzeugung ergeben, sind und die chemische Zusammensetzung ferner den folgenden Gleichungen genügt : $C * = C - Ti / 4 - Zr / 8 + 7 \times N / 8 \geq 0 , 095 %$
und: $Ti + Zr / 2 - 7 \times N / 2 > 0 , 05 %$
und: $1 , 05 \times Mn + 0 , 54 \times Ni + 0 , 50 \times Cr + 0 , 3 \times {\left(Mo+W/2\right)}^{1 / 2} + K > 1 , 8 ,$
worin K = 1 wenn B ≥ 0,0005 % und K = 0 wenn B < 0,0005 % gilt,
demzufolge der Gegenstand oder das Blech einer Wärmebehandlung zum Härten unterzogen wird, die in der Hitze der Warmformgebung und beispielsweise in der Walzhitze oder nach der Ausstenitisierung durch Erhitzen in einem Ofen durchgeführt wird, wobei zum Härten:
- der Gegenstand oder das Blech mit einer mittleren Abkühlungsgeschwindigkeit von über 0,5 °C/s zwischen einer Temperatur von über AC₃ und einer Temperatur zwischen T = 800 - 270 x C* - 90 x Mn - 37 x Ni - 70 X Cr - 83 x (Mo + W/2) und in etwa T - 50 °C abgekühlt wird,
- anschließend der Gegenstand oder das Blech mit einer mittleren Kernabkühlungsgeschwindigkeit Vr < 1150 x ep^{-1,7} und über oder gleich 0,1 °C/s zwischen der Temperatur T und 100 °C abgekühlt wird, wobei ep die Dicke des Gegenstands oder des Blechs in mm ist,
- der Gegenstand oder das Blech auf die Umgebungstemperatur abgekühlt wird und gegebenenfalls eine Glättung durchgeführt wird.

2. Verfahren nach Anspruch 1, ferner **dadurch gekennzeichnet, dass**: $1 , 05 \times Mn + 0 , 54 \times Ni + 0 , 50 \times Cr + 0 , 3 \times {\left(Mo+W/2\right)}^{1 / 2} + K > 2$
gilt.

3. Verfahren nach Anspruch 1 oder 2, ferner **dadurch gekennzeichnet, dass**:
C ≤ 0,22 %
und
C* ≥ 0,12 %
gilt.

4. Verfahren nach einem der Ansprüche 1 bis 3, ferner **dadurch gekennzeichnet, dass**:
Ti + Zr/2 ≥ 0,10 %
gilt.

5. Verfahren nach einem der Ansprüche 1 bis 4, ferner **dadurch gekennzeichnet, dass**:
Si + Al ≥ 0,7 %
gilt.

6. Verfahren nach einem der Ansprüche 1 bis 5, **dadurch gekennzeichnet, dass** ferner ein Anlassen bei einer Temperatur von unter oder gleich 350 °C durchgeführt wird.

7. Verfahren nach einem der Ansprüche 1 bis 6, **dadurch gekennzeichnet, dass** zum Zusetzen von Titan zum Stahl der flüssige Stahl in Kontakt mit einer titanhaltigen Schlacke gebracht wird und das Titan der Schlacke langsam in den flüssigen Stahl eindiffundieren gelassen wird.

8. Gegenstand, insbesondere ein Blech, aus abriebfestem Stahl, dessen chemische Zusammensetzung gewichtsbezogen Folgendes umfasst:
0,1 % ≤ C < 0,23 %
0 % ≤ Si ≤ 2 %
0 % ≤ Al ≤ 2 %
0,5 % ≤ Si + Al ≤ 2 %
0 % ≤ Mn ≤ 2,5 %
0 % ≤ Ni ≤ 5 %
0 % ≤ Cr ≤ 5 %
0 % ≤ Mo ≤ 1 %
0 % ≤ W ≤ 2 %
0,05 % ≤ Mo + W/2 ≤ 1 %
0 % ≤ B ≤ 0,02 %
0 % ≤ Ti ≤ 0,67 %
0 % ≤ Zr ≤ 1, 34 %
0,05 % ≤ Ti + Zr/2 ≤ 0,67 %
0 % ≤ S ≤ 0,15 %
N < 0,03 %
- gegebenenfalls 0 % bis 1,5 % Kupfer,
- gegebenenfalls mindestens ein aus Nb, Ta und V ausgewähltes Element in derartigen Anteilen, dass Nb/2 + Ta/4 + V ≤ 0,5 % gilt,
- gegebenenfalls mindestens ein aus Se, Te, Ca, Bi und Pb ausgewähltes Element in Anteilen von weniger als oder gleich 0,1 %,
wobei der Rest Eisen oder Verunreinigungen, die sich aus der Erzeugung ergeben, sind und die chemische Zusammensetzung ferner den folgenden Gleichungen genügt: $C - Ti / 4 - Zr / 8 + 7 \times N / 8 \geq 0 , 095 %$
und: $Ti + Zr / 2 - 7 \times N / 2 > 0 , 05 %$
und: $1 , 05 \times Mn + 0 , 54 \times Ni + 0 , 50 \times Cr + 0 , 3 \times {\left(Mo+W/2\right)}^{1 / 2} + K > 1 , 8 ,$
worin K = 1 wenn B ≥ 0,0005 % und K = 0 wenn B < 0,0005 % gilt,
wobei der Stahl ein Martensitgefüge oder ein Martensit-Bainit-Gefüge aufweist, wobei das Gefüge Carbide und 5 % bis 20 % Restaustenit enthält.

9. Gegenstand nach Anspruch 8, **dadurch gekennzeichnet, dass**: $1 , 05 \times Mn + 0 , 54 \times Ni + 0 , 50 \times Cr + 0 , 3 \times {\left(Mo+W/2\right)}^{1 / 2} + K > 2$
gilt.

10. Gegenstand nach Anspruch 8 oder 9, **dadurch gekennzeichnet, dass**:
C ≤ 0,22 %
und $C - Ti / 4 - Zr / 8 + 7 \times N / 8 \geq 0 , 12 %$
gilt.

11. Gegenstand nach einem der Ansprüche 8 bis 10, **dadurch gekennzeichnet, dass**:
Ti + Zr/2 ≥ 0,10 %
gilt.

12. Gegenstand nach einem der Ansprüche 8 bis 11, **dadurch gekennzeichnet, dass**:
Si + Al ≥ 0,7 %
gilt.

13. Gegenstand nach einem der Ansprüche 8 bis 12, **dadurch gekennzeichnet, dass** die Dicke des Blechs zwischen 2 mm und 150 mm beträgt.
